# EUROPÄISCHE PATENTSCHRIFT

(11) **EP 1 862 239 B1**
(45) Veröffentlichungstag und Bekanntmachung des Hinweises auf die Patenterteilung: **29.06.2016**
(21) Anmeldenummer: 06011537.5
(22) Anmeldetag: 02.06.2006
(51) Int. Cl.: B22D 17/20, B05B 7/12

(54) **Sprühkopf zum Auftragen von Trennmittel auf eine Gussform**
Spray head for coating a casting mould with a release agent
Tête atomisante pour l application d un agent séparateur sur la surface d un moule

(43) Veröffentlichungstag der Anmeldung: 05.12.2007
(62) Teilanmeldung aus: 10176909.9
(73) Patentinhaber: Erich F. Baurmann Pneumatik Hydraulik Industrieausrüstungen, 57520 Steinebach (DE); Dipl.-Ing. Swen Schröder Engineering GmbH, 31134 Hildesheim (DE)
(72) Erfinder: Böhmer, Christoph, 57537 Wissen (DE); Schröder, Swen, 31134 Hildesheim (DE)
(74) Vertreter: Albrecht, Ralf

(56) Entgegenhaltungen:
- EP-A- 0 550 028
- EP-A- 1 410 847
- EP-A- 1 486 473
- WO-A-03/069036
- DE-A1- 3 602 921
- DE-A1- 10 207 197
- GB-A- 2 315 034
- US-A- 4 907 741

## Beschreibung

Die vorliegende Erfindung betrifft ein Trennmittel zum Auftragen und Verteilen auf Druck- oder Spritzgussformen.

Das auf die metallischen Dauerform aufzubringende Trennmittel hat die Aufgabe, Bauteile leichter Entformen zu können und die Druckgussform vor thermischen oder mechanischen Einflüssen zu schützen. Die im Stand der Technik bekannten Trennmittel benetzen die Oberflächen der Druckgussformen lediglich in einem Bereich zwischen ca. 150°C und ca. 250°C. Bei der Entnahmen von Drockgegossenen Bauteilen haben die Druckgussformen eine Temperatur von ca. 350°C. Bei diesen Temperaturen besteht die Gefahr, dass das Trennmittel verdampft. Daher müssen die Druckgussformen zunächst auf 150°C bis 250°C abgekühlt werden. Zur Abkühlung ist im Stand der Technik bekannt, ein Gemisch aus Trennmittel und Wasser auf die Druckgussform aufzubringen, um die Temperatur der Druckgussform auf den für die Benetzung geeigneten Wert von 150 °C bis 250°C abzukühlen. Bei diesem Vorgang wird ein Großteil des aufgebrachten Trennmittel-Wassergemisches verdampft, was mit einem hohen Verbrauch des Trennmittels einhergeht. Wenn die Temperatur der Druckgussform hingegen bei der Abkühlung unter 150°C fällt, wird das Trennmittel durch das darin enthaltene, nicht verdunstete Wasser von den Wänden der zu benetzenden Druckgussform abgewaschen und verbleibt nicht in der Druckgussform.

Ein weiterer Nachteil bei der notwendigen Abkühlung ist zum einen, dass ein relativ großer Temperaturgradient an den Wänden der Druckgussform entsteht, was zu vermehrten Eigenspannungen im Werkstoff führen kann. Außerdem wird es anschließend notwendig, die Druckgussform auf eine Bearbeitungstempetatur wieder aufzuheizen, was mit einem gesteigerten Energiebedarf einhergeht.

Die Druckschrift EP 0 550 028 A1 beschreibt eine Formtrennmittel-Zusammensetzung für den Aluminium-Druckguss, umfassend eine wässrige Emulsion, wobei die emulgierte Phase ein flüssiges Polyorganosiloxan, ein Extremdruck-Gleitmittel und einen Emulgator umfasst. Eine schichtbildende Komponente ist nicht genannt. Druckschrift EP 1 486 473 A1 offenbart dauerhafte Bomitrid-Formtrennschichten für das Druckgiessen von Nichteisenmetallen sowie Schlichten zu deren Herstellung. Die Schlichten sind entweder Lösemittel-basiert oder auf Basis eines Nanokompositols ausgebildet.

Die Offenlegungsschrift GB 2 315 034 A beschreibt ein gattungsgemäßes Trennmittel, welches Graphit, ein Mikrocolloid, Wasserglas und Wasser enthält. In der Druckschrift DE 44 23 414 A1 wird ein Trennmittel für Kautschukrohlinge beschrieben, das Wasser, Entschäumer - zum Beispiel Fette oder Öle oder Polyglycole - und ein Gleitmittel - zum Beispiel Graphit samt zugehöriger Benetzungsmittel wie Seifen oder dergleichen und/oder eine Siliconölemulsion - und einen nichtreaktiven, eine Oberflächenrauhigkeit erzeugenden Füllstoff - zum Beispiel Kieselsäure - enthält, wobei dieses Trennmittel Thiophile enthält.

US 3,874,862 offenbart ein Formtrennmittel für Glasschmelzen, das eine Dispersion aus einer Mischung aus einem festen Schmiermittel wie Graphit oder Kohle, einem Träger, einem Bindemittel und einem s-Triazinylderivat. Ein bevorzugtes Mittel enthält Graphit, einen wässrigen Träger, Natriumsilikat und Ammelin.
Ferner betrifft die Druckschrift DE 102 12 861 A1 ein Spritzguss-Formtrennmittel, das ein Siliconöl, ein festes Schmiermittel, ein organisches Bindemittel, ein Dispersionsmittel und Wasser umfasst.

Ferner ist es Aufgabe der Erfindung, ein Trennmittel bereitzustellen, welches geringere Taktzeiten des Druckgussprozesses ermöglicht und gleichzeitig die Material- Energie- und Entsorgungskosten verringert.

Die vorliegende Erfindung bezieht sich auf ein wasserbasierendes Trennmittel enthaltend eine schichtbildende Komponente mit einem Schmelzpunkt von ≥700°C und eine nichtionogene Emulgatorkomponente, wobei die nichtionogene Emulgatorkomponente rückstandsfrei verdampfbar ist und ausgewählt ist aus der Gruppe enthaltend Polyalkylsiloxane, Alkylarylsiloxane und Mischungen daraus, und wobei der Anteil der schichtbildenden Komponente (in Gew-%) zu nichtionogener Emulgatorkomponente (in Gew.-%) von ≥0,02:1 und ≤0,075:1 ist. Es hat sich herausgestellt, dass durch ein solches Trennmittel die erfindungsgemäßen Vorteile in einfacher Weise erreicht werden können.

Bevorzugt weist die schichtbildende Komponente einen Schmelzpunkt von ≥ 1000°C, noch bevorzugt ≥1100°C, weiter bevorzugt ≥1200°C, ferner bevorzugt ≥1300°C, sowie am meisten bevorzugt ≥1400°C auf.

Eine "schichtbildende Komponente" im Sinne der vorliegenden Erfindung umfasst oder bezeichnet insbesondere eine Komponente, welche in der Lage ist, im Einsatzgebiet der betreffenden Erfindung durch Versprühen mittels eines Düsenkopfes eine Schicht an einer Druckgussform aufzubauen.

Eine bevorzugte Ausführungsform der vorliegenden Erfindung bezieht sich auf ein Trennmittel, dessen schichtbildende Komponente Schmiermitteleigenschaften aufweist.

"Schmiermitteleigenschaften" im Sinne der vorliegenden Erfindung umfasst oder bezeichnet insbesondere die Eigenschaft, zwei vom Trennmittel getrennte Festkörper (Form/Kokillenwand - Gussstück) gleitend gegeneinander zu verschieben ohne dass das Trennmittel abblättert bzw. unter minimalen Verlusten an Trennmittel.

Ein solches Trennmittel besitzt insbesondere die Eigenschaft, dass es im vorliegenden Verfahren zum einen eine Schicht an einer Druckgussform ausbildet, die die Aufgabe hat, die Druckgussform während des Druckgussprozesses zu schützen und eine leichtere Entformung des Bauteils zu ermöglichen, und andererseits gleichzeitig Komponenten des Düsentopf während des Aufsprühen des Trennmittels zu schmieren.

Eine bevorzugte Ausführungsform der vorliegenden Erfindung bezieht sich auf ein Trennmittel, wobei die schichtbildende Komponente eine genügende Benetzbarkeit bzw. Haftwirkung ausübt.

Bevorzugt weist die schichtbildende Komponente einen Benetzungswinkel der Komponente zu Form bzw. Gussstück zu ≥0-≤180°, noch bevorzugt ≥90-≤165°, weiter bevorzugt von ≥90-≤135° auf.

Eine bevorzugte Ausführungsform der vorliegenden Erfindung bezieht sich auf ein Trennmittel, wobei die schichtbildende Komponente ausgewählt ist aus der Gruppe enthaltend Bornitrid, Aluminiumnitrid, Graphit, Oxide und Mischungen daraus.

Eine bevorzugte Ausführungsform der vorliegenden Erfindung bezieht sich auf ein Trennmittel, wobei die nichtionogene Emulgatorkomponente eine Temperaturstabilität von mindestens 500°C aufweist.

Unter "Temperaturstabilität" im Sinne der vorliegenden Erfindung wird insbesondere verstanden, dass die nichtionogene Emulgatorkomponente bis zu einer bestimmten Temperatur keine oder im wesentlichen keine chemischen Reaktionen, seien es Zersetzungsreaktionen oder Reaktionen mit weiteren Komponenten des Trennmittels oder dem Reaktionsgefäß eingeht, die zu nichtverdampfbaren Reaktionsprodukten führen.

Eine Temperaturstabilität von mindestens 500°C hat sich für die meisten Anwendungen als besonders vorteilhaft erwiesen, da so der Prozess einfach und rückstandsfrei durchgeführt werden kann. Besonders bevorzugt weist die nichtionogene Emulgatorkomponente eine Temperaturstabilität von mindestens 500°C, noch bevorzugt 600°C, sowie am meisten bevorzugt 700°C auf.

Unter "rückstandsfrei" wird insbesondere verstanden, dass nach Verdampfen der nichtionogenen Emulgatorkomponente der Rückstand ≤0,1 Gew%, bevorzugt ≤0,05 Gew% der ursprünglich eingesetzten nichtionogenen Emulgatorkomponente beträgt.

Eine bevorzugte Ausführungsform der vorliegenden Erfindung bezieht sich auf ein Trennmittel, wobei die nichtionogenen Emulgatorkomponente einen Siedepunkt von ≥ 300° und ≤ 700° aufweist

Ein Siedepunkt innerhalb dieser Temperaturgrenzen macht einen Einsatz des Trennmittels in einer Vielzahl von Anwendungen, insbesondere bei Anwendungen, die bei einer Temperatur von 400°-500° ablaufen möglich.

Bevorzugt weist die nichtionogene Emulgatorkomponente einen Siedepunkt von ≥350° und 650° ≤, noch bevorzugt von ≥400° und ≤600°, sowie am meisten bevorzugt von ≥450° und ≤550° auf.

Eine bevorzugte Ausführungsform der vorliegenden Erfindung bezieht sich auf ein Trennmittel, wobei die nichtionogenen Emulgatorkomponente eine Siloxankomponente enthält.

Unter "Siloxankomponente" wird insbesondere jede chemische Verbindung verstanden, welche Monomere der Einheit -O-SiR₁R₂-O- enthalten, wobei R₁ und R₂ unabhängig voneinander Wasserstoff oder organische Reste sein können.

Die vorliegende Erfindung bezieht sich auf ein Trennmittel, wobei die nichtionogene Emulgatorkomponente ausgewählt ist aus der Gruppe enthaltend Polyalkylsiloxane, Alkylarylsiloxane und Mischungen daraus.

Unter "alkyl" im Sinne der vorliegenden Erfindung werden insbesondere C₁-C₈-Alkyle (linear und/oder verzweigt) verstanden.

Unter "aryl" im Sinne der vorliegenden Erfindung werden insbesondere aromatische oder homoaromatische Arylverbindungen mit einem Molekulargewicht bis zu 300 Da verstanden.

Eine bevorzugte Ausführungsform der vorliegenden Erfindung bezieht sich auf ein Trennmittel, zusätzlich enthaltend mindestens eine Dispergiervermittlerkomponente.

Eine "Dispergiervermittlerkomponente" im Sinne der vorliegenden Erfindung ist insbesondere jede Verbindung deren Zusatz (in ausreichender Menge) ein Ausfällen der schichtbildendenden Komponente aus dem Trennmittel verhindert.

Eine bevorzugte Ausführungsform der vorliegenden Erfindung bezieht sich auf ein Trennmittel, wobei eine Dispergiervermittlerkomponente eine organische Salzverbindung ist.

Verbindungen dieser Art haben sich als besonders günstig für die Zwecke der vorliegenden Erfindung erwiesen.

Eine bevorzugte Ausführungsform der vorliegenden Erfindung bezieht sich auf ein Trennmittel, wobei die anionische und/oder kationische Dispergiervermittlerkomponente makromolekular ist. Dies hat den Vorteil, dass die Dispergiervermittlerkomponente in nur geringen Mengen benötigt wird.

Eine bevorzugte Ausführungsform der vorliegenden Erfindung bezieht sich auf ein Trennmittel, wobei die anionische Dispergiervermittlerkomponente ein Carboxyvinylpolymer ist.

Eine bevorzugte Ausführungsform der vorliegenden Erfindung bezieht sich auf ein Trennmittel, wobei die kationische Dispergiervermittlerkomponente eine niedermolekulares sekundäres oder primäres Amin ist.

Unter "niedermolekular" werden insbesondere Verbindungen mit einem Molekulargewicht von 250 Da oder geringer verstanden.

Bevorzugt ist die kationische Dispergiervermittlerkomponente ausgewählt aus der Gruppe Dimethylamin, Diethylamin, Methylethylamin, Ethylamin, Isopropylamin, Diisopropylamin, Ethylamin, Methylpropylamin oder Mischungen daraus.

Eine bevorzugte Ausführungsform der vorliegenden Erfindung bezieht sich auf ein Trennmittel, wobei die schichtbildende Komponente einen Anteil (in Gew%) von ≥0,02 % und ≤5% aufweist. Damit kann eine gute Ausbildung der Trennschicht bei geringem Materialeinsatz erreicht werden.

Bevorzugt weist die schichtbildende Komponente einen Anteil (in Gew%) von ≥0,05 % und ≤2,5%, noch bevorzugt ≥0,1 % und ≤2 %, weiter bevorzugt ≥0,5 % und ≤1,5%, sowie am meisten bevorzugt ≥0,75 % und ≤1% auf.

Eine bevorzugte Ausführungsform der vorliegenden Erfindung bezieht sich auf ein Trennmittel, wobei die nichtionogene Emulgatorkomponente einen Anteil (in Gew%) von ≥1 % und ≤25% aufweist. Damit kann ebenfalls eine gute Ausbildung der Trennschicht bei geringem Materialeinsatz erreicht werden.

Bevorzugt weist die nichtionogene Emulgatorkomponente einen Anteil (in Gew%) von ≥5 % und ≤20%, noch bevorzugt ≥8 % und ≤15% sowie am meisten bevorzugt ≥10 % und ≤12,5 % auf.

Eine bevorzugte Ausführungsform der vorliegenden Erfindung bezieht sich auf ein Trennmittel, wobei die Dispergiervermittlerkomponente einen Anteil (in Gew%) von ≥0,02 % und ≤10% aufweist.

Im Falle, dass mehrere Dispergiervermittlerkomponenten im Trennmittel vorhanden sind, bezieht sich der Anteil auf die Summe der Dispergiervermittlerkomponenten (in Gew-%).

Durch einen Einsatz einer oder mehrere Dispergiervermittlerkomponenten mit diesem Anteil (in Gew-%) wird insbesondere eine Stabilität des Trennmittels hinsichtlich der schichtbildenden Komponente über das gesamte Verfahren erreicht.

Bevorzugt weist die Dispergiervermittlerkomponente einen Anteil (in Gew%) von ≥0,1 % und ≤5%, noch bevorzugt ≥0,25 % und ≤2,5%, sowie am meisten bevorzugt ≥0,5 % und ≤1% auf.

Eine bevorzugte Ausführungsform der vorliegenden Erfindung bezieht sich auf ein Trennmittel, wobei der Anteil an schichtbildender Komponente (in Gew%) zu Dispergiervermittlerkomponente (in Gew %) von ≥0,1:1 und ≤10:1 beträgt.

Ein solches Verhältnis hat sich für die meisten Anwendungen als günstig erwiesen, da so für viele Anwendungen der vorliegenden Erfindung eine materialsparende und zeiteffektive Aufbringung der schichtbildenden Komponente möglich ist.

Bevorzugt beträgt der Anteil an schichtbildender Komponente (in Gew%) zu Dispergiervermittlerkomponente (in Gew %) von ≥0,2:1 und ≤8:1, noch bevorzugt von ≥0,5:1 und ≤3:1, ferner bevorzugt von ≥0,75 -,1 und ≤2:1.

Die vorliegende Erfindung bezieht sich auf ein Trennmittel, wobei der Anteil an schichtbildender Komponente (in Gew%) zu nichtionogenen Emulgatorkomponente (in Gew %) von ≥0,02:1 und ≤0,075:1 beträgt.

Ein solches Verhältnis hat sich für die meisten Anwendungen als günstig erwiesen, da der Anteil an schichtbildender Komponente im Verhältnis zur nichtionogenen Emulgatorkomponente nicht zu groß wird und somit bei den meisten Anwendungen der vorliegenden Erfindung eine gleichmäßige Schichtauftragung erreicht wird.

Bevorzugt beträgt der Anteil an schichtbildender Komponente (in Gew%) zu nichtionogenen Emulgatorkomponente (in Gew %) von ≥0,03:1 und ≤0,06:1 sowie am meisten bevorzugt ≥0,04:1 und ≤0,05:1.

Eine bevorzugte Ausführungsfom der vorliegenden Erfindung bezieht sich auf ein Trennmittel nach einem der vorhergehenden Ansprüche, wobei das Trennmittel eine Viskosität von ≥2 mm²/s bei 20°C und ≤20 mm²/s bei 20°C aufweist.

Ein Trennmittel mit einer solchen Viskosität lässt sich insbesondere durch die oben beschriebene Düse gut versprühen und ist somit für die meisten Anwendungen der vorliegenden Erfindung besonders geeignet.

Bevorzugt weist das Trennmittel eine Viskosität von ≥3 mm²/s und ≤15 mm²/s, noch bevorzugt von ≥6 mm²/s und ≤13mm²/s, sowie am meisten bevorzugt von ≥9 mm²/s und ≤11 mm²/s auf.

Eine bevorzugte Ausführungsform der vorliegenden Erfindung bezieht sich auf ein Trennmittel nach einem der vorhergehenden Ansprüche, wobei das Trennmittel eine Dichte von ≥0,9 g/cm³ und ≤1,1 g/cm³ aufweist.

Ein Trennmittel mit einer solchen Dichte lässt sich durch eine Düse gut versprühen und ist somit für die meisten Anwendungen der vorliegenden Erfindung besonders geeignet.

Bevorzugt weist das Trennmittel eine Dichte von ≥0,95 g/cm³ und ≤1,05 g/cm³, noch bevorzugt von ≥0,98 g/cm³ und ≤1,03 g/cm³, sowie am meisten bevorzugt von ≥0,99 g/cm³ und ≤1,01 g/cm³ auf.

Die vorliegende Erfindung bezieht sich außerdem auf eine Verwendung eines erfindungsgemäßen Trennmittels in einem Druck- oder Spritzgussprozess.

## Patentansprüche

1. Wasserbasierendes Trennmittel enthaltend eine schichtbildende Komponente mit einem Schmelzpunkt von ≥ 700 °C und eine nichtionogene Emulgatorkomponente, wobei die nichtionogene Emulgatorkomponente rückstandsfrei verdampfbar ist und ausgewählt ist aus der Gruppe enthaltend Polyalkylsiloxane, Alkylarylsiloxane und Mischungen daraus, und wobei der Anteil der schichtbildenden Komponente (in Gew-%) zu nichtionogener Emulgatorkomponente (in Gew.-%) von ≥0,02:1 und ≤0,075:1 ist.

2. Trennmittel nach Anspruch 1, wobei die schichtbildende Komponente Schmiermitteleigenschaften aufweist und ausgewählt ist aus der Gruppe Bornitrid, Aluminiumnitrid, Graphit und Mischungen daraus.

3. Trennmittel nach Anspruch 1 oder 2, wobei die nichtionogene Emulgatorkomponente eine Siloxankomponente enthält.

4. Trennmittel nach einem der Ansprüche 1 bis 3, wobei die schichtbildende Komponente einen Anteil (in Gew.-%) von ≥0,1 % und ≤2 %, bevorzugt ≥0,5 % und ≤1,5 %, aufweist.

5. Trennmittel nach einem der Ansprüche 1 bis 4, wobei die nichtionogenen Emulgatorkomponente einen Anteil (in Gew.-%) von ≥5 % und ≤20 %, bevorzugt ≥8 % und ≤15 %, aufweist.

6. Trennmittel nach einem der Ansprüche 1 bis 5, wobei der Anteil der schichtbildenden Komponente (in Gew-%) zu nichtionogener Emulgatorkomponente (in Gew.-%) von ≥0,03:1 und ≤0,06:1 ist, bevorzugt ≥0,04:1 und ≤0,05:1.

7. Trennmittel nach einem der Ansprüche 1 bis 6, wobei das Trennmittel zusätzlich mindestens eine Dispergiervermittlerkomponente enthält.

8. Trennmittel nach Anspruch 7, wobei eine Dispergiervermittlerkomponente eine organische Salzverbindung ist.

9. Trennmittel nach Anspruch 7 oder 8, wobei die anionische und/oder kationische Dispergiervermittlerkomponente makromolekular ist, bevorzugt die anionische Dispergiervermittlerkomponente ein Carboxyvinylpolymer ist.

10. Trennmittel nach einem der Ansprüche 7 bis 9, wobei die kationische Dispergiervermittlerkomponente ein niedermolekulares sekundäres oder primäres Amin ist, bevorzugt ausgewählt aus der Gruppe Dimethylamin, Diethylamin, Methylethylamin, Ethylamin, Isopropylamin, Diisopropylamin, Methylpropylamin oder Mischungen daraus.

11. Trennmittel nach einem der Ansprüche 7 bis 10, wobei die Dispergiervermittlerkomponente einen Anteil (in Gew.-%) von ≥0,25 % und ≤2,5 %, bevorzugt ≥0,5 % und ≤1 % aufweist.

12. Trennmittel nach einem der Ansprüche 7 bis 11, wobei der Anteil an schichtbildender Komponente (in Gew.-%) zu Dispergiermittelkomponente (in Gew.-%) von ≥0,5: und ≤3:1, bevorzugt von ≥0,75:1 und ≤2:1, beträgt.

13. Trennmittel, nach einem der vorhergehenden Ansprüche, wobei das Trennmittel eine Dichte von ≥0,95 g/cm3 und ≤1,05 g/cm3, bevorzugt von ≥0,98 g/cm3 und ≤1,03 g/cm3, aufweist.

14. Verwendung eines Trennmittels nach einem der vorhergehenden Ansprüche in einem Druck- oder Spritzgussprozess.

## Claims

1. A water-based release agent containing a layer-forming component with a melting point of ≥ 700°C and a non-ionic emulsifier component, the non-ionic emulsifier component being vaporizable without any residue and being selected from the group including polyalkylsiloxane, alkylarylsiloxane and mixtures of the latter, the portion of layer-forming component (in weight %) with respect to non-ionic emulsifier component (in weight %) being ≥0.02:1 and ≤0.075:1.

2. The release agent according to Claim 1, the layer-forming component having lubricating properties and being selected from the group of boron nitride, aluminium nitride, graphite and mixtures of the latter.

3. The release agent according to Claim 1 or 2, the non-ionic emulsifier component containing a siloxane component.

4. The release agent according to any of Claims 1 to 3, the layer-forming component having a portion (in weight %) of ≥0.1% and ≤2%, preferably ≥0.5% and ≤1.5%.

5. The release agent according to any of Claims 1 to 4, the non-ionic emulsifier component having a portion (in weight %) of ≥5% and ≤20%, preferably ≥8% and ≤15%.

6. The release agent according to any of Claims 1 to 5, the portion of the layer-forming component (in weight %) with respect to non-ionic emulsifier component (in weight %) being ≥0.03:1 and ≥0.06:1, preferably ≥0.04:1 and ≤0.05:1.

7. The release agent according to any of Claims 1 to 6, the release agent additionally containing at least one dispersal facilitator component.

8. The release agent according to Claim 7, a dispersal facilitator component being an organic saline compound.

9. The release agent according to Claim 7 or 8, the anionic and/or cationic dispersal facilitator component being macromolecular, the anionic dispersal facilitator component preferably being a carboxyvinyl polymer.

10. The release agent according to any of Claims 7 to 9, the cationic dispersal facilitator component being a low-molecular secondary or primary amine, preferably selected from the group of dimethylamine, diethylamine, methylethylamine, ethylamine, isopropylamine, diisopropylamine, methylpropylamine or mixtures of the latter.

11. The release agent according to any of Claims 7 to 10, the dispersal facilitator component having a portion (in weight %) of ≥0.25% and ≤2.5%, preferably ≥0.5% and ≤1%.

12. The release agent according to any of Claims 7 to 11, the portion of layer-forming component (in weight %) with respect to dispersal agent component (in weight %) being ≥0.5: and ≤3:1, preferably ≥0.75:1 and ≤2:1.

13. The release agent according to any of the preceding claims, the release agent having a density of ≥0.95 g/cm³ and ≤1.05 g/cm³, preferably ≥ 0.98 g/cm³ and ≤1.03 g/cm³.

14. The use of a release agent according to any of the preceding claims in a die-casting or injection moulding process.

## Revendications

1. Agent séparateur à base d'eau contenant un composant filmogène avec un point de fusion ≥ 700 °C et un composant non-ionogène et un composant émulsifiant non-ionogène, dans lequel le composant émulsifiant non-ionogène est évaporable sans résidus et est sectionné parmi le groupe contenant du polyalkylsiloxane, du alkylaryl- siloxane et des mélanges des ceux-ci, la teneur du composant filmogène (en pourcentage en poids) par rapport au composant émulsifiant non-ionogène est ≥ 0,02 :1 et ≤ 0,075 :1.

2. Agent séparateur selon la revendication 1, dans lequel le composant filmogène présent des propriétés lubrifiantes et est sélectionné parmi le groupe constitué de nitrure de bore, de nitrure d'aluminium, du graphite et des mélanges de ceux-ci.

3. Agent séparateur selon les revendications 1 ou 2, dans lequel le composant émulsifiant non-ionogène contient un composant siloxane.

4. Agent séparateur selon l'une des revendications 1 à 3, dans lequel le composant filmogène présente un teneur (en pourcentage en poids) est ≥ 0,1 % et ≤ 2 %, de préférence ≥ 0,5 % et ≤ 1,5 %.

5. Agent séparateur selon l'une des revendications 1 à 4, dans lequel le composant émulsifiant non-ionogène présente un teneur (en pourcentage en poids) est ≥ 5 % et ≤ 20 %, de préférence ≥ 8 % et ≤ 15 %.

6. Agent séparateur selon l'une des revendications 1 à 5, dans lequel la teneur du composant filmogène (en pourcentage en poids) par rapport au composant émulsifiant non-ionogène est ≥ 0,03 :1 et ≤ 0,06 :1, de préférence ≥ 0,04 :1 et ≤ 0,05 :1.

7. Agent séparateur selon l'une des revendications 1 à 6, dans lequel l'agent séparateur contient en outre au moins un composant d'agent de dispersion.

8. Agent séparateur selon la revendication 7, dans lequel un composant d'agent de dispersion est un composé salin organique.

9. Agent séparateur selon la revendication 7 ou 8, dans lequel le composant d'agent de dispersion anionique et/ou cationique est macromoléculaire, de préférence le composant d'agent de dispersion anionique est un polymère carboxyvinylique.

10. Agent séparateur selon l'une des revendications 7 à 9, dans lequel le composant d'agent de dispersion cationique est une amine secondaire ou primaire à bas poids moléculaire, de préférence sélectionné parmi le groupe de diméthylamine, de diéthylamine, de méthyléthylamine, d'éthylamine, d'isopropylamine, de diisopropylamine, de méthylpropylamine ou des mélanges de ceux-ci.

11. Agent séparateur selon l'une des revendications 7 à 10, dans lequel la teneur du composant d'agent de dispersion présente une proportion (en pourcentage en poids) de ≥ 0,25 % et ≤ 2,5 %, de préférence ≥ 0,5 % et ≤ 1 %.

12. Agent séparateur selon l'une des revendications 7 à 11, dans lequel le composant filmogène présente un pourcentage (en pourcentage en poids) de ≥ 0,5 : et ≤ 3 :1, de préférence ≥ 0,75 :1 et ≤ 2 :1.

13. Agent séparateur selon l'une des revendications précédentes, dans lequel l'agent séparateur présente une densité de ≥ 0,95 g/cm³ et ≤ 1,05 g/cm³, de préférence ≥ 0,98 g/cm³ et ≤ 1,03 g/cm³.

14. Utilisation d'un agent séparateur selon l'une quelconque des revendications précédentes dans un procédé de moulage par injection ou un procédé de moulage sous pression.
